# FASCICULE DE BREVET EUROPEEN

(11) **EP 0 078 583 B1**
(45) Date de publication et mention de la délivrance du brevet: **11.09.1985**
(21) Numéro de dépôt: 82201371.0
(22) Date de dépôt: 01.11.1982
(51) Int. Cl.: H01J 1/34, H01J 29/38

(54) **Photocathode pour entrée de tube électronique comportant un dispositif semiconducteur avec photoémission par transmission**
Eingangs-Photokathode einer elektronischen Röhre die eine Halbleitervorrichtung als Transmissions-Photoemitter aufweist
Input photo cathode for an electronic tube comprising a semiconductor device as transmitting photo emitter

(30) Priorité: 04.11.1981 FR 8120675
(43) Date de publication de la demande: 11.05.1983
(73) Titulaire: LABORATOIRES D'ELECTRONIQUE ET DE PHYSIQUE APPLIQUEE L.E.P., 94450 Limeil-Brévannes (FR); Philips Electronics N.V., 5621 BA Eindhoven (NL)
(72) Inventeur: Guittard, Pierre, F-75007 Paris (FR); Guillemet, Bernard, F-75007 Paris (FR); Piaget, Claude, F-75007 Paris (FR)
(74) Mandataire: Landousy, Christian

## Description

La présente invention concerne une photocathode pour entrée de tube électronique du genre comportant un support massif transparent au rayonnement, un dispositif semiconducteur à effet photoélectrique par transmission, des moyens de fixation du semiconducteur sur le support et des moyens pour fixer la photocathode sur le corps du tube.

L'un des problèmes qui se posent pour la réalisation de telles photocathodes concerne la fixation du semiconducteur sur le support, l'un et l'autre étant élaborés séparément. Il faut que lors de cette fixation les propriétés cristallines du semiconducteur dont dépendent ses propriétés de photoémission futures ne soient pas dégradées ou pertubées.

Un autre problème est que une fois la fixation effectuée, l'ensemble constitué doit supporter entre autres le traitement thermique à haute température préalable à l'activation du semiconducteur pour le rendre photoémissif, par apport de césium (césiation) par exemple, sans qu'à cette occasion les propriétés cristallines du semiconducteur puissant être pertubées.

Un autre problème encore concerne la nature du support et sa fixation sur le corps du tube. Le support doit apporter à l'ensemble photocathode une bonne tenue mécanique. Il est pour cela nécessairement épais. D'autre part, il est fixé par sa périphérie au corps du tube. Il doit donc déborder en surface largement en dehors de la surface du semiconducteur de manière que les opérations de soudure avec le corps ne dégradent pas la partie photoémission. Finalement, autant par son épaisseur que par sa surface, le support présente un assez grand volume. Pour ne pas augmenter le coût du tube, il est souhaitable que le matériau constitutif dudit support ne soit pas trop onéreux.

Dans le brevet des Etats-Unis d'Amérique N° 3 769 536; il a été imaginé de constituer ce support d'un verre, le semiconducteur venant se souder sur le verre sous des conditions appropriées de température. Si l'utilisation de ce verre procure l'avantage de ne pas trop renchérir le tube, elle présente certaine inconvénients. D'une part, malgré la précaution d'utiliser un verre possédant des propriétés de dilatation thermiques et des points de ramollissement et de fusion adaptés à ceux du semiconducteur de manière à faciliter la soudure, il semble bien que les températures mises en jeu sont préjudiciables aux qualités cristallines du matériau semiconducteur. Le processus semble grossièrement être comme indiqué ci-après. Le verre du support en étant porté lors la soudure à des températures élevées acquiert en refroidissant des contraintes très importantes du fait de son volume. Le traitement thermique de l'ensemble obtenu après soudure, avant césiation du semiconducteur, correspond pour le verre à un commencement d'opération de recuit. Les contraintes du verre se libèrent et en induisent d'autres dans le semiconducteur, pertubant ainsi la structure cristalline de celui-ci.

Dans le brevet français N° 2 300 413 au nom de la Demanderesse, le semiconducteur est scellé à l'aide d'un verre de scellement sur un support constitué en oxyde monocristallin, notamment en corindon, les coefficients de dilatation du semiconducteur, du verre de scellement et de l'oxyde étant adaptés l'un à l'autre mais les températures de transition et ramollissement de l'oxyde étant très supérieures à celles du verre de scellement et du semiconducteur. Au cours de cette opération de scellement, l'oxyde monocristallin se trouve porté à des températures très inférieures à celles de son point de transition, si bien qu'après ledit scellement, il n'acquiert pas, en se refroidissant, de cotraintes susceptibles de se libérer au cours de traitement thermique ultérieur et venir s'induire dans le verre de scellement et le semiconducteur. L'oxyde monocristallin joue ainsi, en quelque sorte, au cours de l'opération de scellement et de traitement thermique, un rôle de raidisseur qui tend à conserver les propriétés cristallines du semiconducteur. De plus, la bonne conductibilité thermique de l'oxyde est très appréciable lors des traitements thermiques du semiconducteur, ultérieurs au scellement. Par contre, cet oxyde monocristallin, quelle que soit sa nature, est toujours un matériau cher, ce qui renchérit le tube électronique. Le but de l'invention est de réaliser une photocathode dont la structure conserve les mêmes avantages que la structure selon le brevet français précédemment cité avec en plus une réalisation moins onéreuse. Pour cela, l'invention propose une photocathode de même structure générale que selon ce brevet français mais avec un support de semiconducteur constitué différe- ment. Finalement, en accord avec l'emprunt fait à l'invention selon ce brevet français N° 2 300 413 dont le contenu est intégré dans la présente invention, celle-ci consiste en une photocathode du genre comportant un dispositif semiconducteur pour photoémission par transmission constitué au moins d'une couche active de type p, un support massif de ce semiconducteur en un matériau transparent au rayonnement, une couche de scellement du semiconducteur sur le support constitué d'un verre transparent au rayonnement et de propriétés de dilatation comparables à celles du semiconducteur, au moins une couche passivante de matériau du semiconducteur plaçée entre celui-ci et ledit verre, des moyens de fixation de la photocathode sur le corps du tube. Ladite photocathode est remarquable en ce que le support se décompose en deux parties superposées à savoir, une première partie sous forme d'une lame constituée en matériau à points de transition et de ramollissement supérieurs à celui de la couche de scellement et dont les faces ont une surface sensiblement égale à celles du semiconducteur et sur l'une desquelles est scellé ledit semiconducteur, et une deuxième partie en un verre transparent, de propriétés de dilatation sensiblement identiques à celles de la couche de scellement, sous forme d'un corps épais présentant deux faces parallèles, sur l'une desquelles est soudée la face libre de ladite lame, le pourtour de cette deuxième partie débordant de la première partie et recevant lesdits moyens de fixation de la photocathode sur ledit corps de tube.

La construction comporte les mêmes étapes que celle du brevet français N° 2 300 413, notamment l'étape d'assemblage de l'ensemble avec scellement du semiconducteur sur ladite première partie et de celle de cette dernière sur ladite seconde partie. Cet assemblage se fait en portant l'ensemble à une température de l'ordre de 600 à 700°C suivant la nature des matériaux et sous une pression perpendiculaire aux faces de l'ordre de 98 à 490 kPa (1 à 5 kg/cm²). Au cours de cet assemblage, du refroidissement qui suit et des traitements thermiques préalables à l'activation photoélectrique du semiconducteur, la lame de première partie du support se trouve prise en sandwich entre des verres qui, du fait de leurs propriétés de dilatation sensiblement identiques, exercent sur la lame des actions mécaniques égales et opposées. Ladite lame ne subit donc pas de flexion susceptible d'induire des contraintes dans le semiconducteur. Par ailleurs, ladite lame de par le haut point de transition de son matériau n'emmagasine pas de contraintes propres susceptibles de se libérer dans le semiconducteur. Elle joue ainsi au cours de la construction de la photocathode le rôle d'élément raidisseur comme l'oxyde monocristallin du brevet français N° 2300413. Le matériau constitutif de cette lame à haut point de transition est généralement cher mais celui-ci se trouvant dans le support en faible proportion (épaisseur de lame de l'ordre par exemple de 1 mm) par rapport à celle du verre (épaisseur de deuxième partie de l'ordre par exemple de 5 mm), il ne renchérit guère ledit support.

Selon une première variante, le matériau de lame est un oxyde ou composé d'oxyde mono ou polycristallin tel le corindon, tandis que le verre de scellement et celui de la deuxième partie du support sont identiques et présentent une composition centésimale molaire comprise dans la gamme:

ou encore la composition centésimale molaire suivante comprise dans la gamme:

ou encore:

Selon une deuxième variante, le matériau de lame est un verre dont les points de transition et de ramollissement sont très supérieurs à ceux de scellement et de traitements thermiques ultérieurs au cellement, les verres de scellement et de deuxième partie étant ceux indiqués précédemment.

Dans toutes ces variantes, le semiconducteur comporte du côté scellement au moins une couche passivante soit du point de vue chimique soit du point de vue électronique. La passivation du point de vue chimique s'obtient à l'aide d'une couche faite d'un oxyde tel que la silice ou un oxyde natif du semiconducteur obtenu par anodisation et ayant pour but d'éviter la décomposition du semiconducteur pendant le scellement. La passivation du point de vue électronique utilise une couche en un matériau semiconducteur à grande bande interdite (»gap« de l'ordre de 1,3 à 2 eV) dopé P, ce qui minimise le plus possible la vitesse de recombinaison des électrons à l'interface verre semiconducteur à photoémission. De préférence, pour un meilleure adaption optique du semiconducteur sur son support, est déposée sur le semiconducteur une couche de SiaN₄ d'indice de réfraction intermédiaire (2,2) entre celui du semiconducteur (3,3) et celui de la couche passivante chimique (1,5), de telle sorte que les pertes de lumière à l'interface verre semiconducteur soient minimisées.

L'obtention du semiconducteur fait appel aux techniques d'épitaxie indiquées dans l'art antérieur rapporté dans le brevet 2 300 413 et son certificat d'addition N° 7 626 624. Elles sont brièvement rappelées dans la description suivante de quelques modes de réalisation de l'invention donnés à titre d'exemples non limitatifs, ladite description étant accompagnée de dessins qui représentent:
Figures 1 et 2: une photocathode selon l'invention à différents stades de sa réalisation.
Figure 3: une forme particulière de réalisation de l'invention.

Sur la figure 1, on a représenté l'un au-dessus de l'autre, d'une part, le support et d'autre part, le semiconducteur en cours d'élaboration. Le support comporte deux parties, à savoir, la partie 1 sous forme de lame, d'épaisseur de l'ordre de 1 mm, à haut point de ramollissement (à titre indicatif supérieur à 800°) et la partie 2 présentant deux faces parallèles et plus épaisse d'épaisseur de l'ordre par exemple de 5 mm, en un verre à point de ramollissement très inférieur à celui du matériau de la partie 1. La partie 2 de plus déborde largement en surface de la partie 1 et comporte une périphérie 14 sur laquelle vient se fixer le corps du tube à l'aide de moyens non représentés. La partie 1 est recouverte sur l'une de ses faces 4 d'une couche de verre 5 dont les propriétés de dilatation thermique sont comparables à celles du matériau de la lame 1 et aussi de la partie 2, tandis que son point de fusion est nettement plus bas que celui du matériau de lame 1. Le semiconducteur en cours d'élaboration est par exemple du type à couche active faite en matériau binaire de type GaAs. Pour cela, sur le substrat 7 de GaAs, il est déposé une première couche 8 de composé ternaire, Ga, AI, As de dopage de type N ou P. Puis, sur ladite couche 8, on fait croître par épitaxie une couche active 9 de GaAs dopée de type P, puis une couche dite de passivation électronique 10 de Ga, AI, As, nécessairement de type de dopage P. Sur cette couche 10 est déposée de préférence une couche 11 d'adaptation optique en SiaN₄, puis une couche 12 de passivation chimique en silice Si0₂. A titre indicatif, l'épaisseur de la couche de passivation électronique 10 est de l'ordre de 10 à 20 µ, celle d'adaptation optique de 100 nm et celle de silice de l'ordre de 50 à 200 nm.

Sur la figure 2, on retrouve les mêmes éléments, la couche de verre 5 étant au contact de la couche 12. A ce stade de la réalisation, l'ensemble est soumis sous atmosphère neutre, ou légèrement réductrice, à une pression comprise entre 98 et 490 kPa (1 et 5 kg/cm²) et à une température comprise entre 620 et 650° C. L'action conjuguée de la température et de la pression entraîne d'une part la soudure de 1 sur 2 et d'autre part celle de 12 sur 5. On procède alors à l'attaque sélective par bains chimiques successifs appropriés du substrat 7 et de la couche 8. On obtient alors la structure représentée à la figure 3 destinée à l'entrée d'un tube électronique, la photocathode recevant de l'extérieur un rayonnement dans le sens des flèches telle que 13. Avant d'être montée dans ledit tube, cette structure subit les traitements bien connus d'activation, c'est-à-dire que selon les méthodes classiques, la fenêtre est mise sous vide, nettoyée par chauffage, bombardement ionique, ... , et la surface libre de la couche active est recouverte d'au moins une couche activante (césium, oxygène). Au cours de ces opérations, toute la structure est portée à une température de l'ordre de 630°C. On peut craindre qu'au cours des opérations aussi bien de scellement de semiconducteur sur son support, qu'au cours des opérations de nettoyage préalable à la césiation, des contraintes s'induisent à partir du support dans le semiconducteur et viennent perturber sa structure cristalline et en conséquence diminuer le rendement photoélectrique attendu. D'une part, la partie 1 en matériau à température de transition très supérieurs à celle de scellement et de traitement thermique, n'emmagasine pas au cours de ces traitements et des refroidissements qui s'ensuivent, de contraintes propres susceptibles de se libérer et de s'induire dans le semiconducteur. D'autre part, les éléments 5 et 2 situés de part et d'autre de 1 étant constitués en verre dont les propriétés de dilatation sont sensiblement identiques, ceux ci exercent après refroidissement des actions mécaniques de contraintes sensiblement identiques et opposées sur la partie 1, si bien que celle-ci ne subit pas de déformation susceptible d'induire des perturbations dans le semiconducteur. Par ce procédé, on arrive à conserver à la couche active de GaAs ses propriétés de transport électronique de telle sorte que la longueur de diffusion des électrons dans la couche est au moins de l'ordre de 6 µm pour un dopage de type P correspondant à une concentration de l'ordre de 10¹⁹ atomes/cm³ de corps dopant par exemple le zinc ou le germanium.

Selon une première variante de réalisation, le matériau de la lame constituant le support est un oxyde ou composé d'oxyde mono ou polycristal- lins tels le corindon ou le spinelle de formule chimique MgO - 3,5 A1₂0₃, tandis que le verre de scellement ou celui de la deuxième partie du support sont identiques et présentent une composition centésimale molaire comprise dans la gamme:

ou encore la composition centésimale molaire suivante comprise dans la gamme:

ou encore la composition centésimale molaire suivante:

Selon une deuxième variante, le matériau de lame est un verre parmi ceux dont les températures de points de transition et de ramollissement sont nettement plus élevées que celles de scellement et de traitements thermiques préalables à césation du semiconducteur, et les verres de scellement et de deuxième partie sont ceux indiqués précédemment. Ce matériau de lame est par exemple un verre manufacturé par la firme Schott (Allemagne de l'Ouest) et apparaissant dans le catalogue de ladite firme sous les numéros 8409 et 8436. L'invention comprend le procédé de construction de l'ensemble photocathode avec la phase d'élaboration du semiconducteur.

## Revendications

1. Photocathode pour entrée de tube électronique du genre comportant un dispositif semiconducteur pour photoémission par transmission constitué d'au moins une couche active (9) de type p, un support massif de ce semiconducteur en un matériau transparent au rayonnement, une couche de scellement (5) du semiconducteur sur le support constitué d'une couche de verre transparent au rayonnement, au moins une couche passivante chimique (12) sur le semiconducteur entre celui-ci et le verre de scellement, de préférence une couche d'adaptation optique (11) entre semiconducteur et couche passivante, des moyens de fixation de la photocathode sur le corps du tube, caractérisée en ce que le support se décompose en deux parties superposées et soudées ensemble à savoir une première partie (1) sous forme d'une lame constituée en matériau à points de transition et de ramollissement supérieurs à celui de la couche de scellement et dont les faces ont une surface sensiblement égale à celles du semiconducteur et sur l'une desquelles faces est scellé ledit semiconducteur et une deuxième partie (2) en un verre transparent de points de transition et de ramollissement ainsi que de propriétés de dilatation thermique sensiblement identiques à celles du verre de scellement sous forme d'un corps épais présentant deux faces parallèles sur l'une desquelles est soudée la face libre de ladite lame, le pourtour (14) de cette deuxième partie débordant de la première partie et recevant lesdits moyens de fixation de la photocathode sur ledit corps.

2. Photocathode selon la revendication 1, caractérisée en ce que les verres de scellement et de deuxième partie du support présentent une composition centésimale molaire comprise dans la gamme:
ou encore la composition centésimale molaire suivante:
ou encore la composition centésimale molaire suivante:

3. Photocathode selon les revendications 1 ou 2, caractérisée en ce que le matériau de la première partie de support est un oxyde ou un composé d'oxydes monocristallin ou polycristallin tel le corindon, le spinelle de composition chimique: MgO - 3,5 A1₂0₃.

4. Photocathode selon les revendications 1 et 2, caractérisée en ce que le matériau de la première partie de support est un verre tel ceux manufacturés par la firme Schott de l'Allemagne de l'Ouest et figurant à son catalogue sous les numéros 8409 et 8436.

5. Photocathode selon l'une des revendications 1 à 4, caractérisée en ce que le matériau de la couche passivante chimique du semiconducteur est Si0₂ et le matériau de la couche d'adaptation optique entre semiconducteur et couche passivante chimique N₄Si₃.

## Patentansprüche

1. Eingangsfotokathode einer Elektronenröhre mit einer Halbleiteranordnung als Transmissions-Fotoemitter, wobei die Anordnung aus zumindest einer aktiven P-Schicht (9), einem massiven Träger dieses Halbleiters aus einem strahlungsdurchlässigen Werkstoff, einer Verbindungsschicht (5) des Halbleiters auf dem Träger, bestehend aus einer strahlungsdurchlässigen Glasschicht, zumindest einer chemischen Passivierungsschicht (12) auf dem Halbleiter zwischen dem Halbleiter und dem Verbindungsglas, vorzugsweise einer optischen Anpassungsschicht (11) zwischen Halbleiter und Passivierungsschicht, und aus Mitteln zur Befestigung der Fotokathode auf dem Röhrenkörper besteht, dadurch gekennzeichnet, daß der Träger aus zwei aufeinander angebrachten und verlöteten Teilen besteht, d. h. aus einem ersten Teil (1) in Form eines Streifens eines Materials mit Ubergangs-und Erweichungsstellen, die höher liegen als die der Verbindungsschicht und deren Oberfläche im allgemeinen gleich denen des Halbleiters sind und auf einer von diesen Flächen der Halbleiter befestigt ist, und aus einem zweiten Teil (2) eines durchsichtigen Glases mit Übergangs- und Erweichungsstellen sowie mit thermischen Ausdehnungseigenschaften, die im wesentlichen gleich denen des Verbindungsglases in Form eines dicken Körpers mit zwei parallelen Flächen sind, von denen eine mit der freien Fläche des erwähnten Streifens verschweißt ist, wobei der Umfang (14) dieses zweiten Teiles über den ersten Teil ausragt und sich dadurch zum Aufnehmen der Befestigungsmittel der Fotokathode auf den Körper eignet.

2. Fotokathode nach Anspruch 1, dadurch gekennzeichnet, daß die Verbindungsgläser und der zweite Teil des Trägers eine Zusammensetzung in Molprozent in nachstehenden Bereichen haben:
oder die folgende Zusammensetzung in Molprozent:
oder die folgende Zusammensetzung in Molprozent:

3. Fotokathode nach einem der Ansprüche 1 oder 2, dadurch gekennzeichnet, daß das Material des ersten Teils des Trägers ein Oxid oder eine Verbindung monokristalliner oder polykristalliner Oxide ist, wie z. B. Korund, Spinell mit der chemischen Zusammensetzung Mg0 - 3,5 AI₂0₃.

4. Fotokathode nach einem der Ansprüche 1 oder 2, dadurch gekennzeichnet, daß das Material des ersten Teils ein Glas ist, wie es durch die Firma Schott aus der Bundesrepublik Deutschland hergestellt wird und in ihrem Katalog unter den Nummern 8409 und 8436 angegeben ist.

5. Fotokathode nach einem der Ansprüche 1 bis 4, dadurch gekennzeichnet, daß das Material der chemischen Passivierungsschicht des Halbleiters Si0₂ und das Material der optischen Anpassungsschicht zwischen Halbleiter und chemischer Passivierungsschicht N₄Si₃ ist.

## Claims

1. An input photocathode for an electron tube of the type comprising a semiconductor device for photoemission by transmission constituted by at least a p-type active layer (9), a solid support for said semiconductor of a material transparent to radiation, a sealing layer (5) for the semiconductor on the support constituted by a glass layer transparent to the radiation, at least a chemical passivating layer (12) on the semiconductor between same and the sealing glass, preferably an optical adaption layer (11) between the semiconductor and the passivating layer, means for fixing the photocathode on the body of the tube, characterized in that the support consists of two superimposed parts soldered together, namely a first part (1) in the form of a disk constituted by a material having a transition point and a softening point notably higher than those of the sealing layer and the faces of which have a surface substantially equal to those of the semiconductor and on one of said faces the said semiconductor is sealed, and a second part (2) of a transparent glass having transition and softening points as well as properties of thermal expansion substantially equal to those of the sealing glass in the form of a thick body having two parallel faces on one of which the free face of the said disk is soldered, the circumference (14) of said second part projecting beyond the first part and receiving the said means for fixing the photocathode on said body.

2. A photocathode as claimed in Claim 1, characterized in that the sealing glass and the glass of the second part of the support have a composition in mol.-% in the range:
or the following composition in mol.-%:
or the following composition in mol.-%:

3. A photocathode as claimed in Claim 1 or 2, characterized in that the material of the first part of the support is a monocristalline or polycristal- line oxide or oxidecompound, for example corundum, spinel having a chemical composition MgO - 3,5 A1₂0₃.

4. A photocathode as claimed in Claims 1 and 2, characterized in that the material of the first part of the support is a type of glass as manufactured by Messrs. Schott from West Germany and recorded in the catalogue under numbers 8409 and 8436.

5. A photocathode as claimed in any of the Claims 1 to 4, characterized in that the material of the chemical passivating layer of the semiconductor is SiO_{z} and the material of the optical adaptation layer between the semiconductor and the chemical passivating layer is Si₃N₄.
